# EUROPÄISCHE PATENTANMELDUNG

(11) **EP 0 292 696 A2**
(43) Veröffentlichungstag der Anmeldung: **30.11.1988**
(21) Anmeldenummer: 88106294.7
(22) Anmeldetag: 20.04.1988
(51) Int. Cl.: D06P 1/28

(54) **Verfahren zum Färben mit Leukoküpenesterfarbstoffen**

(30) Priorität: 24.04.1987 DE 3713713
(71) Anmelder: HOECHST AKTIENGESELLSCHAFT, 65926 Frankfurt am Main (DE)
(72) Erfinder: Blezinger, Hans, D-7778 Markdorf (DE); Weyer, Hans-Jürgen, D-6000 Frankfurt am Main 60 (DE)

(57) **Zusammenfassung**

Die Erfindung betrifft ein Verfahren zum Färben mit Leukoküpenfarbstoffen, bei dem eine wäßrige Lösung des Farbstoffes, die ein Vanadat enthält, auf die Ware geklotzt wird und zur Entwicklung mit einer wäßrigen Flotte überklotzt wird, die Oxalsäure oder ein Peroxodisulfat enthält. Mit dem Verfahren wird die sonst übliche Verwendung von Natriumnitrit zur Entwicklung der Farbstoffe vermieden.

## Beschreibung

Die vorliegende Erfindung betrifft ein Verfahren zum Färben mit Leukoküpenesterfarbstoffen, wobei diese aus wäßriger Lösung auf das Färbegut geklotzt und anschließend entwickelt werden.

Das diskontinuierliche, halkontinuierliche und kontinuierliche Färben von cellulosischen Fasern mit Leukoküpenesterfarbstoffen ist hinlänglich bekannt und wird wegen der einfachen Anwendungsweise dieser Farbstoffklasse und ihren hervorragenden Echtheitseigenschaften auch heute noch viel angewendet (vgl. Ullmann's Enzyklopädie der Technischen Chemie, 4. Aufl., Bd. 16, Seite 209-213).

Nach ihrer Applikation auf dem Färbegut werden diese Farbstoffe in der Regel durch eine starke Säure gespalten (Esterspaltung) und mit Hilfe eines rasch wirkenden Oxidationsmittels oxidiert. Die Leukoküpenesterfarbstoffe gehen dabei in die Form eines unlöslichen nicht verküpten Küpenfarbstoffs über.

Mit wenigen Ausnahmen erfolgt dieses Spalten und Oxidieren mittels Schwefelsäure und Natriumnitrit, d.h. die aus dem Natriumnitrit freigesetzte salpetrige Säure dient als Oxidationsmittel.

Leider treten dabei nitrose Gase auf, die einerseits eine Geruchsbelästigung darstellen und andererseits giftig sind. Es sind schon Versuche unternommen worden, den Austritt der nitrosen Gase zu unterdrücken oder zumindest zu vermindern, doch läßt sich das nur bei äußerster Sorgfalt des Personals und speziell dafür ausgerüsteter Anlage realisieren.

Die vorliegende Erfindung ist darauf gerichtet, nitrose Gase durch Ersatz des Natriumnitrits zu vermeiden und trotzdem eine vollständige Oxidation der in einem Klotzverfahren applizierten Leukoküpenesterfarbstoffe herbeizuführen.

Gegenstand der Erfindung ist ein Verfahren zum Färben von Cellulosefasern enthaltender Ware mit einem oder mehreren Leukoküpenesterfarbstoffen, wobei der Farbstoff oder das Farbstoffgemisch aus wäßriger Lösung auf die Ware geklotzt, entwickelt und nachbehandelt wird, dadurch gekennzeichnet, daß die wäßrige Lösung des Farbstoffs oder des Farbstoffgemisches ein Vanadat enthält und zur Entwicklung des Farbstoffs oder der Farbstoffe mit einer wäßrigen Flotte überklotzt wird, die Oxalsäure und ein Persulfat (Peroxodisulfat) enthält.

Als Vanadate kommen vor allem Vanadate der Oxidationsstufe V in Frage, die sich von der Orthovanadinsäure H₃VO₄ oder Metavanadinsäure HVO₃ ableiten.

Vorzugsweise enthält die Farbstofflösung Natrium-, Kalium- oder Ammoniumvanadat.

Die Ware nimmt bei dem Klotzen mit der Farbstofflösung vorzugsweise 0,1 bis 5 g/kg Vanadat, bezogen auf das Gewicht der trockenen Ware, auf.

Die Entwicklungsflotte enthält vorzugsweise ein Alkalipersulfat, insbesondere Natriumpersulfat, oder Kaliumpersulfat, oder vorzugsweise Ammoniumpersulfat.

Die Farbstoffentwicklung wird durch das Überklotzen mit der Entwicklungsflotte eingeleitet und kann in kontinuierlicher Weise und mit anschließendem Spülen, Neutralisieren und Seifen durchgeführt werden oder kann halbkontinuierlich mit Lagern oder Verweilen der überklotzten Ware vor dem Spülen erfolgen.

Für die Durchführung des gesamten Verfahrens ergeben sich weitere Verfahrensvarianten aus der unterschiedlichen Arbeitsweise zwischen dem Klotzen mit der Farbstofflösung und dem Klotzen mit der Entwicklungsflotte.

So kann die Ware nach dem Klotzen mit der Farbstofflösung in bevorzugter kontinuierlicher Weise weitergeführt und, gegebenenfalls nach Trocknen und/oder Dämpfen, mit der Entwicklungsflotte überklotzt werden. Gemäß einer Variante dieser Verfahrensweise wird die Ware mit der Farbstofflösung geklotzt und nach einem Luftgang von 10 Sekunden bis 2 Minuten mit der Entwicklungsflotte überklotzt, dann wird entweder kontinuierlich oder halbkontinuierlich entwickelt.

Im Unterschied zu der kontinuierlichen Arbeitsweise vor der Entwicklung kann man die Ware nach dem Klotzen mit der Farbstofflösung, gegebenenfalls nach zusätzlichem Trocknen und/oder Dämpfen, verweilen lassen oder lagern. Gemäß einer Variante dieser Verfahrensweise wird die Ware nach dem Klotzen mit der Farbstofflösung längere Zeit, insbesondere 2 bis 6 Stunden, gelagert und dann erst mit der Entwicklungsflotte überklotzt und entwickelt.

Bei beiden Verfahrensweisen kann eine Zwischentrocknung nach dem Klotzen mit der Farbstofflösung erfolgen. Auch ein Zwischendämpfen oder ein Warmverweilen, insbesondere eine kontinuierlich geführte Behandlung mit Dampf und Hitze gemäß US-A-4,465,490 (entspricht EP-B1-0087740) kommt vor dem Klotzen mit der Entwicklungsflotte in Frage.

Je nachdem, ob die Arbeitsweise bei der anschließenden Entwicklung kontinuierlich oder halbkontinuierlich ist, haben sich verschiedene Bedingungen für die Temperatur der Entwicklungsflotte und die Mengen an Oxalsäure und Persulfat als vorteilhaft erwiesen.

Für die kontinuierliche Entwicklung werden mit der Entwicklungsflotte je nach Tiefe der Färbung auf Baumwollware vorzugsweise 0,1 bis 5 g/kg Persulfat und 3 bis 50 g/kg Oxalsäure, jeweils bezogen auf das Gewicht der trockenen Ware, durch Klotzen aufgebracht. Die Temperatur der Entwicklungsflotte ist hierbei vorzugsweise 60 bis 90°C, insbesondere 75 bis 85°C. Es folgt dann ein Luftgang für eine Dauer von vorzugweise 20 bis 60 Sekunden und darauf die übliche Nachbehandlung der nunmehr entwickelten Färbung.

Hat man aber die halbkontinuierliche Entwicklung gewählt, dann werden mit der Entwicklungsflotte vorzugsweise 0,1 bis 5 g/kg Persulfat und 1 bis 5 g/kg Oxalsäure, jeweils bezogen auf das Gewicht der trockenen Ware, durch Klotzen aufgebracht. Die Temperatur der Entwicklungsflotte beträgt dabei vorzugsweise 15 bis 35°C. Danach wird die Ware zur Entwicklung des Farbstoffs oder der Farbstoffe für einige Zeit, z.B. über Nacht oder vorzugsweise für 15 Minuten bis 8 Stunden, bei Raumtemperatur gelagert oder auf der Anlage verweilen gelassen, wobei die Ware beispielsweise aufgerollt oder aber auch nur abgetafelt wird. Die optimale Verweilzeit bei der Entwicklung richtet sich nach der für die einzelnen Farbstoffindividuen bekannten Spaltbarkeit und der Einsatzmenge der Farbstoffe.

Als Leukoküpenesterfarbstoffe für das erfindungsgemäße Verfahren kommen wasserlösliche veresterte Küpenfarbstoffe der anthrachinoiden und indigoiden Farbstoffklasse in Frage, insbesondere die handelsüblichen Natrium- und Kaliumsalze der Schwefelsäureester von Leukoküpenfarbstoffen, beispielsweise die im Color Index, herausgegeben von The Society of Dyers and Colorists, verzeichneten C.I. Solubilised Vat Dyes.

Die Färbeflotte enthält in der Regel weitere übliche Hilfsmittel, beispielsweise Alkali, wie Soda oder geringe Mengen Natriumhydroxid, Netzmittel und Dispergiermittel, wie insbesondere anionische und nichtionische Tenside, und Produkte zum Verhindern von Abläufen. Die Färbeflotte kann weitere übliche Hilfsmittel, beispielsweise Egalisiermittel, oder Komplexbildner für Erdalkali-Ionen, enthalten.

Die Entwicklungsflotte kann ebenfalls zusätzliche Hilfsmittel, vorzugsweise ein säurebeständiges Dispergiermittel, enthalten.

Das erfindungsgemäße Verfahren eignet sich zum Färben von Cellulosefasermaterialien, wie beispielsweise textile Flächengebilde aus nativer und/oder regenerierter Cellulose, insbesondere Gewebe, Gewirke oder Vliese aus Baumwolle.

In Sonderfällen eignet sich das Verfahren auch für Cellulose-Fasermaterialien, die andere Fasern, wie Polyester oder Polyamidfasern, enthalten. Falls die anderen Faserarten im Mischgewebe nicht ausreichend angefärbt werden, was in der Regel der Fall ist, kann das erfindungsgemäße Verfahren mit einem bekannten, für die anderen Faserarten geeigneten Färbeverfahren kombiniert werden.

Bei Verwendung von Baumwollware ist die Flottenaufnahme beim ersten Klotzvorgang etwa 60 bis 80%, bei Regenerat-Cellulose-Artikeln etwa 70 bis 90% und bei Florgewebe etwa 80 bis 110 %. Mischgewebe von Cellulose mit anderen Fasern kann bezüglich der Flottenaufnahme im Vergleich zu reiner Baumwollware ebenfalls abweichen. Die Konzentrationen der Bestandteile der Färbeflotte und Entwicklungsflotte müssen daher der tatsächlichen Flottenaufnahme angepaßt sein. Außerdem kann die optimale Zusammensetzung der Färbflotte und der Entwicklungsflotte bei den anderen Cellulosematerialien, insbesondere bei den Mischgeweben, von den beispielhaft für Baumwollware genannten Zusammensetzungen abweichen.

Das erfindungsgemäße Verfahren zeichnet sich gegenüber herkömmlichen Klotzverfahren mit Leukoküpenesterfarbstoffen vor allem durch die Abwesenheit von nitrosen Gasen aus. Die Verfahrensschritte kommen ohne Vorrichtungen für das Abfangen der nitrosen Gase aus.

Ein weiterer Vorteil besteht darin, daß das gesamte Verfahren wahlweise als halbkontinuierliches oder vorzugsweise kontinuierliches Verfahren durchgeführt werden kann. Das bevorzugte Verfahren wird insbesondere durch die unerwartet rasch und günstig verlaufende Oxidation der Farbstoffe bei der Variante mit kontinuierlicher Entwicklung ermöglicht.

### Beispiel 1

Ein Baumwoll-Renforce-Gewebe wird mit 70 % Flottenaufnahme mit einer wäßrigen Flotte geklotzt, die unter Verwendung folgender Bestandteile hergestellt worden ist:
8 g/l des Leukoküpenesterfarbstoffs mit der C.I. Nr. 59106 (C.I. Solubilised Vat Orange 1) in handelsüblicher Form,
2 g/l desLeukoküpenesterfarbstoffs mit der C.I. Nr. 70801 (C.I. Solubilised Vat Brown 1) in handelsüblicher Form,
2 g/l Soda, kalziniert;
1 g/l eines Rapidnetzers,
3 g/l Ammoniumvanadat und
1 g/l eines Hilfsmittels auf Basis eines mit 8 Mol Ethylenoxid oxethylierten Nonylphenols.

Die Temperatur der Klotzflotte ist 25°C. Nach dem Klotzen erfolgt ein Luftgang von 30 Sekunden. In kontinuierlicher Weise wird dann mit einer 80°C heißen wäßrigen Flotte unter zusätzlicher Flottenaufnahme von 10% überklotzt, wobei die wäßrige Flotte unter Verwendung folgender Bestandteile hergestellt worden ist:
3 g/l Natriumpersulfat,
55 g/l Oxalsäure und
10 g/l eines Naphthalinsulfonsäure/Formaldehyd-Kondensats (Dispergiermittel).

Nach einem Luftgang von 30 Sekunden wird wie üblich kontinuierlich gespült, neutralisiert und geseift. Man erhält eine Beigefärbung des Gewebes. Entnimmt man dem Baumwoll-Renforce-Gewebe vor der Entwicklung ein Muster und entwickelt dieses nach der üblichen Methode mit Natriumnitrit und Schwefelsäure, so ergeben sich nach seiner Fertigstellung keine Unterschiede zur erfindungsgemäßen Entwicklung bezüglich Farbtiefe oder Farbton.

### Beispiel 2

Ein Baumwollgewebe wird bei 25°C bei 65 % Flottenaufnahme mit einer wäßrigen Flotte geklotzt, die unter Verwendung folgender Bestandteile und Konzentrationen hergestellt worden ist:
8 g/l des Leukoküpenesterfarbstoffs mit der C.I. Nr. 69526 (C.I. Solubilised Vat Black 25),
0,5 g/l Soda. kalziniert;
1 g/l eines anionischen Rapidnetzers,
2 g/l Ammoniumvanadat und
1 g/l eines Hilfsmittels auf Basis eines oxethylierten Nonylphenols.

Nach dem Klotzen wird das Gewebe aufgewickelt und mehrere Stunden gelagert. Dann wird es mit gleichartigen Farbpartien zusammengenäht und wie folgt kontinuierlich entwickelt und nachbehandelt.
Die Entwicklung erfolgt durch Überklotzen mit einer 85°C heißen wäßrigen Flotte bei einer zusätzlichen Flottenaufnahme von 20 %, wobei die Flotte unter Verwendung folgender Bestandteile und Konzentrationen hergestellt worden ist:
2 g/1 Kaliumpersulfat,
40 g/l Oxalsäure und
15 g/l eines Naphthalinsulfonsäure-Formaldehyd-Kondensats (Dispergiermittel).

Die Warenbahn wird dann kontinuierlich für 30 Sekunden einem Luftgang ausgesetzt, gespült, neutralisiert und zweimal geseift. Man erhält eine Graufärbung des Stoffes mit den von Leukoküpenesterfarbstoffen bekannten Echtheiten.

Eine vergleichsweise durchgeführte Färbung des Baumwollgewebes, bei der aber nach der üblichen Methode mit Natriumnitrit und Schwefelsäure entwickelt wurde, ergibt die gleiche Farbnuance und Farbtiefe.

### Beispiel 3

Eine Partie Baumwoll-Hemdenstoff wird bei 70 % Flottenaufnahme mit einer wäßrigen Flotte von 25°C geklotzt, die unter Verwendung folgender Bestandteile und Konzentrationen hergestellt worden ist:
16 g/l des Leukoküpenesterfarbstoffs mit der C.I. Nr. 59826 (C.I. Solubilised Vat Green 1) in handelsüblicher Form,
8 g/l des Leukoküpenesterfarbstoffs mit der C.I. Nr. 59106 (C.I. Solubilised Vat Orange 1) in handelsüblicher Form,
0,5 g/l Soda, kalziniert;
2 g/l einer anionischen Rapidnetzerkombination,
5 g/l Ammoniumvanadat und
3 g/l eines mit 8 Mol Ethylenoxid oxethylierten Nonylphenols (Dispergiermittel).

Danach wird die Ware aufgerollt und anschließend entwickelt. Zur halbkontinuierlichen Entwicklung überklotzt man bei 20°C und einer zusätzlichen Flottenaufnahme von 8 % mit einer wäßrigen Flotte, die unter Verwendung folgender Bestandteile und Konzentrationen hergestellt worden ist:
15 g/l eines säurebeständigen anionischen Dispergiermittels,
30 g/l Oxalsäure und
2 g/l Natriumpersulfat.

Danach wird abgetafelt. Nach 20 Minuten wird im Jigger gespült, neutralisiert und wie üblich geseift. Man erhält eine Olivfärbung des Hemdenstoffs mit den für Leukoküpenesterfarbstoffen bekannten guten Echtheiten.

### Beispiel 4

Eine Partie Baumwollstoff wird mit einer wäßrigen Flotte von 25°C geklotzt, wobei die Flotte folgende Bestandteile in den angegebenen Konzentrationen enthält.
1 g/l eines handelsüblichen Leukoküpenesterfarbstoffs mit der C.I. Nr. 69526 (C.I. Solubilised Vat Black 25),
0,5 g/l Soda (kalziniert),
2 g/l eines anionischen Rapidnetzers,
2 g/l Ammoniumvanadat,
1 g/l eines oxethylierten Nonylphenols.

Die mit 70% Flottenaufnahme geklotzte Ware wird einem Luftgang von 10 Sekunden ausgesetzt und mit einer 70°C heißen wäßrigen Entwicklungsflotte bei 10 % Flottenaufnahme überklotzt, die folgende Bestandteile in den angegebenen Konzentrationen enthält:
2 g/l Natriumpersulfat,
30 g/l Oxalsäure und
10 g/l eines Naphthalinsulfonsäure/Formaldehyd-Kondensats.

Nach einem Luftgang von 60 Sekunden wird gespült, neutralisiert und geseift. Die erhaltene Graufärbung des Baumwollstoffs weist gute Echtheiten auf.

### Beispiel 5

Ein Baumwollfrottiergewebe wird mit einer Flottenaufnahme von 70 % mit einer wäßrigen Flotte von 22°C geklotzt, die folgende Bestandteile in den angegebenen Konzentrationen enthält:
3 g/l eines handelsüblichen Farbstoffs mit der C.I. Nr. 59826 (C.I. Solubilised Vat Green 1),
0,5 g/l Soda (kalziniert),
1 g/l eines Alkansulfonats,
2 g/l Ammoniumvanadat,
1 g/l eines Imprägnierhilfsmittels (mit 8.5 Mol oxethyliertes Nonylphenol).

Das Gewebe wird kontinuierlich weitergefüht und in einer Kammer bei 80°C Naßtemperatur und 110°C Trockentemperatur behandelt. Anschließend wird mit einer 80°C heißen wäßrigen Flotte bei 10 % zusätzlicher Flottenaufnahme überklotzt, wobei die Flotte
4 g/l Natriumpersulfat,
60 g/l Oxalsäure und
10 g/l eines Naphthalinsulfonsäure/Formaldehyd-Kondensats
enthält. Nach einem Luftgang von 30 Sekunden und dem üblichen Nachbehandeln erhält man ein grünes Gewebe. Die Färbung weist die für Leukoküpenesterfarbstoffe guten Echtheiten auf.

Ein vergleichsweise durchgeführte Färbung unter üblicher Entwicklung mit Natriumnitrit und Schwefelsäure ergibt keine Unterschiede zur erfindungsgemäßen Entwicklung bezüglich Farbton und Farbtiefe.

## Patentansprüche

1. Verfahren zum Färben von Cellulosefasern enthaltender Ware mit einem oder mehreren Leukoküpenesterfarbstoffen, wobei der Farbstoff oder das Farbstoffgemisch aus wäßriger Lösung auf die Ware aufgeklotzt, entwickelt und nachbehandelt wird, dadurch gekennzeichnet, daß die wäßrige Lösung des Farbstoffs oder des Farbstoffgemischs ein Vanadat enthält und zur Entwicklung des Farbstoffs oder der Farbstoffe mit einer wäßrigen Flotte überklotzt wird, die Oxalsäure und ein Persulfat (Peroxodisulfat) enthält.

2. Verfahren nach Anspruch 1, dadurch gekennzeichnet, daß die wäßrige Lösung des Farbstoffs oder des Farbstoffgemischs Natrium-, Kalium- oder Ammoniumvanadat enthält.

3. Verfahren nach Anspruch 1 oder 2, dadurch gekennzeichnet, daß mit der Lösung des Farbstoffs oder des Farbstoffgemisches 0,1 bis 5 g/kg Vanadat, bezogen auf das Gewicht der trockenen Ware, auf die Ware aufgebracht wird.

4. Verfahren nach einem oder mehreren der Ansprüche 1 bis 3, dadurch gekennzeichnet, daß zur Entwicklung des Farbstoffs oder des Farbstoffgemischs mit einer Flotte überklotzt wird, die Oxalsäure und ein Alkali- oder Ammoniumpersulfat enthält.

5. Verfahren nach einem oder mehreren der Ansprüche 1 bis 4, dadurch gekennzeichnet, daß das gesamte Verfahren kontinuierlich ausgeführt wird.

6. Verfahren nach einem oder mehreren der Ansprüche 1 bis 5, dadurch gekennzeichnet, daß mit der Entwicklungsflotte 0,1 bis 5 g Persulfat pro kg der trockenen Ware und 3 bis 50 g Oxalsäure pro kg der trockenen Ware aufgebracht werden, die Entwicklungsflotte eine Tempeatur von 60 bis 90°C aufweist und die Ware nach einem Luftgang nachbehandelt wird.

7. Verfahren nach einem oder mehreren der Ansprüche 1 bis 6, dadurch gekennzeichnet, daß die Ware nach dem Klotzen mit der Farbstofflösung für eine Zeit von 10 Sekunden bis 2 Minuten einem Luftgang ausgesetzt und dann mit der Entwicklungsflotte überklotzt wird.

8. Verfahren nach einem oder mehreren der Ansprüche 1 bis 4, dadurch gekennzeichnet, daß das gesamte Verfahren halbkontinuierlich oder diskontinuierlich mit Verweilen oder Lagern der Ware bei der Entwicklung durchgeführt wird.

9. Verfahren nach Anspruch 8, dadurch gekennzeichnet, daß mit der Entwicklungsflotte 0,1 bis 5 g Persulfat pro kg der trockenen Ware und 1 bis 5 g Oxalsäure pro kg der trockenen Ware aufgebracht werden, daß die Entwicklungsflotte eine Temperatur von 15 bis 35°C aufweist und die mit der Entwicklungsflotte geklotzte Ware bei Raumtemperatur gelagert wird.
